# EUROPÄISCHE PATENTSCHRIFT

(11) **EP 0 347 663 B1**
(45) Veröffentlichungstag und Bekanntmachung des Hinweises auf die Patenterteilung: **18.08.1993**
(21) Anmeldenummer: 89110451.5
(22) Anmeldetag: 09.06.1989
(51) Int. Cl.: C25D 11/18, C25D 11/24

(54) **Verfahren zum Verdichten von anodisierten Oxidschichten auf Aluminium und Aluminiumlegierungen**
Method for sealing-in anodised films on aluminium and aluminium alloys
Procédé pour la densification de couches d'oxyde anodisées sur l'aluminium et ses alliages

(30) Priorität: 18.06.1988 DE 3820650
(43) Veröffentlichungstag der Anmeldung: 27.12.1989
(73) Patentinhaber: Henkel Kommanditgesellschaft auf Aktien, 40191 Düsseldorf (DE)
(72) Erfinder: Brodalla, Dieter, Dr., D-4000 Düsseldorf (DE); Kirchhoff, Winfried, D-4000 Düsseldorf (DE); Wüst, Willi, Dr., D-4030 Ratingen (DE); Blum, Helmut, D-4000 Düsseldorf (DE); Riedel, Wolfgang, D-4000 Düsseldorf (DE)

(56) Entgegenhaltungen:
- EP-A- 0 122 129
- DE-A- 2 211 553
- DE-C- 2 650 989
- US-A- 4 351 796

## Beschreibung

Die Erfindung betrifft ein verbessertes Verfahren zum Verdichten von dekorativen anodisierten Oxidschichten auf Aluminium und Aluminiumlegierungen in wäßrigen Lösungen bei erhöhten Temperaturen. Dabei wird durch Zusatz bestimmter Phosphonsäuren die Bildung von störenden Aluminiumhydroxidbelägen (Sealingbelägen) auf den Oberflächen verhindert.

Auf dekorativen Aluminiumoberflächen, insbesondere in der Architektur, werden zum Zwecke des Korrosionsschutzes vielfach anodisch erzeugte Oxidschichten aufgebracht, die diese vor den Einflüssen der Witterung und anderer korrodierender Medien schützen. Des weiteren werden die anodisierten Oxidschichten auch aufgebracht, um eine härtere Oberfläche zu erhalten und damit eine erhöhte Verschleißfestigkeit des Aluminiums zu erreichen. Durch die Eigenfarbe der Oxidschichten bzw. ihre teilweise leichte Einfärbbarkeit lassen sich besonders dekorative Effekte erzielen.

Für das Aufbringen von dekorativen anodisierten Oxidschichten auf Oberflächen aus Aluminium sind eine Reihe von Verfahren bekannt. Beispielsweise erfolgt die Erzeugung der Oxidschicht mit Gleichstrom in Lösungen von Schwefelsäure. Häufig werden jedoch auch Lösungen organischer Säuren wie beispielsweise Sulfophthalsäure bzw. Sulfanilsäure oder deren Gemische mit Schwefelsäure verwendet. Derartig aufgebrachte anodisierte Oxidschichten erfüllen aber nicht alle Anforderungen im Hinblick auf den Korrosionsschutz, da sie eine sehr poröse Struktur aufweisen. Aus diesem Grunde ist es erforderlich, die Oxidschichten zu verdichten. Diese Verdichtung wird vielfach mit heißem bzw. siedendem Wasser vorgenommen und als "Sealing" bezeichnet. Hierdurch werden die Poren verschlossen und damit der Korrosionsschutz erhöht.

Bei der Verdichtung anodisch aufgebrachter Oxidschichten werden insbesondere die Oberflächenporen verschlossen, wobei gleichzeitig eine Umstrukturierung der Oxidschicht erfolgt. Daneben bildet sich aber auch auf der gesamten Fläche ein mehr oder weniger samtartiger, störender Belag aus hydratisiertem Aluminiumoxid, der sogenannte Sealingbelag. Dieser ist nicht griffest, wodurch der dekorative Effekt der Schicht stark beeinträchtigt wird. Ferner vermindert der Sealingbelag die Haftfestigkeit der Verklebung solcher Aluminiumteile und fördert durch die vergrößerte effektive Oberfläche spätere Verschmutzung und Korrosion.

Die DE-OS 22 11 553 beschreibt ein Verfahren zur Behandlung der Oberflächen von Aluminium oder Aluminiumlegierungen durch anodische Erzeugung von Oxidschichten mit einer nachfolgenden Verdichtung in wäßrigen Lösungen bei erhöhten Temperaturen. Dabei wird durch Zusatz bestimmter Phosphonsäuren in Verbindung mit weiteren Zusätzen von Calciumionen die Bildung von störenden Aluminiumhydroxidbelägen auf den Oberflächen weitgehend verhindert sowie Schwierigkeiten durch Härtesalze des Wassers vermieden. Die Verdichtung wird bei Temperaturen zwischen 90 °C und der Siedetemperatur und einem pH-Wert von 5,5 bis 6,5 durchgeführt. Für dieses Verfahren kommen solche Phosphonsäuren, beziehungsweise deren wasserlösliche Salze in Betracht, die mit zweiwertigen Metallen Komplexe bilden, beispielsweise 1-Hydroxyethan-1,1-diphosphonsäure, 1-Hydroxyhexan-1,1-diphosphonsäure, 1-Hydroxypropan-1,1-diphosphonsäure, 1-Aminoethan-1,1-diphosphonsäure, Dimethylaminomethan-1,1-diphosphonsäure, Ethylendiamintetramethylenphosphonsäure, Aminotrimethylenphosphonsäure, 2-Phosphonobutan-1,2,4-tricarbonsäure oder 1-Phosphono-1-methylbernsteinsäure. Mit Hilfe dieses Verfahrens ist jedoch auf dunkelgefärbten Oberflächen ein optimales Oberflächenfinish, das dekorativen Ansprüchen genügt, nicht immer zu erzielen.

Die EP-OS 122 129 beschreibt ein Verfahren zur Verdichtung von anodisierten Aluminiumoberflächen mit wäßrigen Lösungen mit einem pH-Wert von wenigstens 7 in Anwesenheit von Sealingbelagverhinderern. Als Sealingbelagverhinderer kommen hierbei in Frage: Dextrine, Acrylsäure, Methacrylsäure, wasserlösliche Polymere von Acrylsäure- oder Methacrylsäure-Ligninsulfonaten, cycloaliphatische oder aromatische Polycarbonsäuren und Cyclohexan-hexacarbonsäure, wasserlösliche, mit zweiwertigen Metallen komplexbildende Phosphonsäuren, Reaktionsprodukte von sulfonierten aromatischen Verbindungen mit einem Aldehyd und/oder Dimethylolharnstoff oder einem Gemisch aus Formaldehyd und Harnstoff. Von diesen sind insbesondere bevorzugt: Phosphonsäuren, vorzugsweise Ethylendiamino-tetra-(methylenphosphonsäure), Hexamethylendiamin-tetra(methylenphosphonsäure), n-Propyliminobis(methylenphosphonsäure), die Benzolhexacarbonsäure sowie deren Salze und die Reaktionsprodukte von sulfonierten aromatischen Verbindungen mit einem Aldehyd und/oder Dimethylolharnstoff oder einem Gemisch aus Formaldehyd und Harnstoff. In den Beispielen werden jedoch keine Angaben über die Anodisierungsbedingungen gemacht. Zudem ist die hier genannte Klassifizierung der Oberflächenschichten in "Heavy Bloom" oder "No Bloom" nicht geeignet, die Finishbeurteilung durch ein Panel erfahrener Fachleute auf dem dekorativ bedeutsamen Architektursektor ausreichend bestimmt wiederzugeben.

Demgemäß liegt der vorliegenden Erfindung die Aufgabe zugrunde, ein verbessertes Verfahren zum Verdichten von dekorativen anodisierten Oxidschichten auf Oberflächen von Aluminium und Aluminiumlegierungen zur Verfügung zu stellen.

Die Lösung der vorstehend genannten Aufgabe wird erreicht mit einem Verfahren zum Verdichten von dekorativen anodisierten Oxidschichten auf Oberflächen von Aluminium und Aluminiumlegierungen in wäßrigen, Phosphonsäuren oder deren Alkalimetallsalze und/oder Alkanolaminsalze enthaltende Lösungen mit einem pH-Wert im Bereich von 5,5 bis 8,5 bei Temperaturen zwischen 80 °C und der Siedetemperatur, dadurch gekennzeichnet, daß man die Phosphonsäuren auswählt aus 1-Phosphonopropan-1.2.3-tricarbonsäure und/oder 1.1-Diphosphonopropan-2.3.-dicarbonsäure.

Der Vorteil bei der erfindungsgemäßen Verwendung von 1-Phosphonopropan-1.2.3-tricarbonsäure, nachstehend mit "PPT" bezeichnet, und/oder 1.1-Diphosphonopropan-2.3-dicarbonsäure, nachstehend mit "DPD" bezeichnet, in Verfahren zum Verdichten von dekorativen anodisch erzeugten Oxidschichten auf Aluminium und Aluminiumlegierungen besteht insbesondere darin, daß erfindungsgemäß hergestellte Oberflächen bei der Finish-Beurteilung, d.h. der visuellen Abmusterung des Oberflächenaussehens und des Verhaltens in der Freibewitterung, gegenüber nach dem Stand der Technik mit anderen Phosphonsäuren hergestellten dekorativen Oberflächen aus Aluminium und Aluminiumlegierungen deutlich verbessert sind. Auch bei erhöhten pH-Werten oberhalb von pH 7 sind dekorative Oberflächen ohne irisierende Erscheinungen herstellbar. Dabei werden gegenüber nach dem Stand der Technik hergestellten dekorativen Oberflächen bessere Werte in den üblichen Qualitätstests erzielt beziehungsweise die Qualitätskriterien in kürzeren Zeiten erfüllt.

Anstelle der angeführten Phosphonsäuren können auch deren wasserlösliche Salze wie insbesondere Natrium-, Kalium-, Ammonium-, oder Alkanolaminsalze verwendet werden.

Für den Ansatz der Lösungen kann normales Wasser verwendet werden, das weder vollentsalzt noch enthärtet ist. Wenn vollentsalztes bzw. destilliertes oder sehr weiches Wasser zum Ansatz der Lösungen verwendet wird, ist, im Gegensatz zum bisher bekannten Stand der Technik, ein Zusatz von Calciumionen nicht erforderlich.

Erfindungsgemäß kann das Verfahren zum Verdichten von anodisch erzeugten Oxidschichten auf Aluminium und Aluminiumlegierungen in wäßrigen, Phosphonsäuren oder deren Salz enthaltenden Lösungen bei einem pH-Wert von 5,5 bis 8,5 bei einer Temperatur zwischen 80 °C und der Siedetemperatur durchgeführt werden. Zur Einstellung des pH-Wertes der Lösungen können - je nach dem gewünschten pH-Wert - Säuren und/oder Laugen Verwendung finden, die der Fachmann bei derartigen Verfahren üblicherweise einsetzt. Im Sinne des erfindungsgemäßen Verfahrens sind hierfür bevorzugt: Essigsäure, Schwefelsäure, Ammoniak, Kaliumhydroxid und Triethanolamin. Technisches Triethanolamin, des üblicherweise geringe Mengen an Diethanolamin und Monoethanolamin enthält, kann gleichfalls Verwendung finden. Die Zugabe einer starken Säuren erübrigt sich meist, da es aufgrund des vorangegangenen Anodisierprozesses in der Regel zur Einschleppung von Schwefelsäure beziehungsweise sauren Sulfaten in das Verdichtungsbad kommt. Die Stabilisierung des gewünschten pH-Wertes erfolgt üblicherweise durch Zugabe eines Puffersystems, das bekanntlich aus dem Salz einer schwachen Base und einer starken Säuren, beziehungsweise einer starken Base und einer schwachen Säure besteht, zu den Lösungen.

Gemäß einer bevorzugten Ausführungsform der vorliegenden Erfindung wird mit Lösungen gearbeitet, die einen pH-Wert im Bereich von 5,5 bis 6,5 aufweisen. Zur Einstellung des pH-Wertes in diesem Bereich setzt man den Lösungen Essigsäure und Ammoniak und/oder Essigsäure und Kaliumhydroxid zu. Zur Stabilisierung des pH-Wertes in diesem Bereich können den Lösungen auch zusätzlich die sich bildenden Puffersalze Ammoniumacetat und/oder Kaliumacetat als solche zugefügt werden.

Gemäß einer weiteren bevorzugten Ausführungsform der vorliegenden Erfindung wird mit Lösungen gearbeitet, die einen pH-Wert im Bereich von oberhalb 6,5 bis 8,5, besonders bevorzugt im Bereich von 7,0 bis 7,5, aufweisen. Zur Einstellung des pH-Wertes in diesem Bereich setzt man den Lösungen Essigsäure und Kaliumhydroxid und/oder Essigsäure und Triethanolamin zu. Auch hierbei gilt, daß man zur Stabilisierung des pH-Wertes in diesem Bereich den Lösungen zusätzlich die sich bildenden Puffersalze Kaliumacetat und/oder Triethanolammoniumacetat als solche zusetzt.

Die Durchführung des erfindungsgemäßen Verfahrens im Sinne der vorstehenden, bevorzugten Ausführungsformen führt zu einem besonders guten Finish der behandelten Oberflächen.

Damit die erfindungsgemäß hergestellten anodisch erzeugten Oxidschichten die oben genannten Vorteile gegenüber dem Stand der Technik aufweisen, müssen erfindungsgemäß verwendete Lösungen die PPT und/oder DPD in einer gewissen Mindestmenge enthalten. Ebenso ist eine gewisse Höchstmenge an Phosphonsäure einzuhalten, da anderenfalls eine Verschlechterung der Oberflächenqualität auftritt. Gemäß der vorliegenden Erfindung ist das Verfahren zum Verdichten von anodisch erzeugten Oxidschichten auf Aluminium und Aluminiumlegierungen dadurch gekennzeichnet, daß die Lösungen 0,003 bis 0,1 g/l PPT und/oder DPD enthalten.

Gemäß einer bevorzugten Ausführungsform der vorliegenden Erfindung wird das Verfahren mit Lösungen durchgeführt, die 0,005 bis 0,025 g/l PPT und/oder DPD enthalten.

Durch das neue Verfahren ist es nunmehr möglich, die Ausbildung von Sealingbelägen in verbesserter Weise zu verhindern, ohne daß die dekorative anodisch erzeugte Oxidschicht beeinträchtigt wird. Schwierigkeiten durch Härtebildner des Wassers treten nicht auf, so daß vorteilhafterweise auch nichtentsalztes oder nichtenthärtetes Wasser verwendet werden kann. Ausfällungen von Härtebildnern des Wassers werden weitgehend vermieden oder bei Wassern hoher Härte bilden sich nur flockige, schwere Niederschläge, die sich nicht auf die verdichteten Teile, sondern am Boden absetzen und aus den Bädern leicht ausgespült werden können.

Nach einer weiteren bevorzugten Ausführungsform des erfindungsgemäßen Verfahrens setzt man den Lösungen zu Beginn des Verdichtungsprozesses mindestens etwa 1 ppm Aluminium-Ionen in Form einer wasserlöslichen Aluminiumverbindung zu. Als wasserlösliche Aluminiumverbindungen kommen hierbei insbesondere solche Aluminiumsalze in Frage, deren Anionen sich ohnehin in den Verdichtungslösungen befinden können, beispielsweise Aluminiumsulfat oder Aluminiumacetat. Vorzugsweise beträgt die Zugabemenge an Aluminium-Ionen 1 bis 20 ppm, insbesondere 1 ppm. Durch einen solchen Zusatz wird die Bildung von irisierenden Erscheinungen auf den Oberflächen signifikant vermindert.

Insgesamt gesehen bedingt das erfindungsgemäße Verfahren eine deutliche Verbesserung des Aussehens der behandelten Oberflächen, es bleiben keine Ablaufspuren sichtbar.

### Beispiele

In den nachfolgenden Beispielen erfolgt die Bezeichnung der Aluminiumlegierung gemäß DIN 1725; verwendet wurde ein Profil AlMgSi 0,5.

Die Profile wurden in einer wäßrigen Lösung, bestehend aus 5 % P₃-Almeco^{R} 18 (alkalischer Reiniger, enthaltend Borate, Carbonate, Phosphate und nichtionische Tenside) bei einer Temperatur von 70 °C entfettet. Anschließend wurde in einer Langzeitbeize unter Verwendung von 112 g/l gelöstes Aluminium und 80 g/l NaOH unter Verwendung von P₃-Almeco^{R} 46 (Beizmittel, enthaltend Alkali, Alkohole und Salze anorganischer Säuren) gebeizt. P₃-Almeco^{R} 46 wurde im Verhältnis 1 : 6 zu NaOH dosiert. Bei 65 °C wurde etwa 15 min gebeizt.

Anschließend wurde unter Verwendung einer wäßrigen Lösung, enthaltend 5 % P₃-Almeco^{R} 90 (Dekapiermittel, enthaltend Salze anorganischer Säuren sowie anorganische Säuren), bei Raumtemperatur im Verlauf von 5 min dekapiert.

Nach jedem Verfahrensschritt wurden die Profile mit entionisiertem Wasser gründlich gespült.

Die anschließende Anodisierung wurde nach dem Gleichstrom-Schwefelsäure-Verfahren vorgenommen;
Badzusammensetzung: 200 g/l Schwefelsäure, 10 g/l Aluminium; Lufteinblasung 8 m³/m . h; Temperatur 20 °C; Gleichspannung 15 V. Die Anosidierdauer betrug etwa 3 min/µm Schichtaufbau; d.h. die Gesamtanodisierzeiten für die in den nachstehenden Beispielen angegebene Oxidschichten von ca. 20 µm lagen bei etwa 45 bis 55 min.

Die Profile, die einer visuellen Abmusterung des Oberflächenfinish unterzogen werden sollten, wurden noch schwarz gefärbt. Dies erfolgte in einem Elektrolyten, der 18 g/l Zinn(II)-sulfat, 25 g/l P3-Almecolor^{R}S (Eisen(II)-salze und organische Sulfonsäuren) und 20 g/l Schwefelsäure enthielt, mit Wechselstrom von 16 V bei 20 °C in 10 min.

Nach erneutem gründlichem Spülen mit entionisiertem Wasser erfolgte nun die erfindungsgemäße Verdichtung.

Die Profile für die Vergleichsbeispiele wurden in analoger Weise vorbehandelt und ebenfalls wie nachstehend beschrieben verdichtet. Die Sealingbelag-Verhinderer wurden jeweils in Konzentrationen von 2 g/l eingesetzt und bei Temperaturen von etwa 96 bis 98 °C verdichtet.

Die Qualität der Oberflächenschicht wurde durch den sogenannten Farbtropfentest mit vorheriger Säurebehandlung nach der Iso-Norm 2143 bestimmt. Zusätzlich wurde eine Abtragtest nach Iso-Norm 3210 durchgeführt. Der Y-Wert wurde nach der Iso-Norm 3913 mit einem Anotestgerät Y-D der Firma Fischer durchgeführt. Die Prozentangaben stehen nachfolgend für Gewichtsprozente.

Als wichtigstes und entscheidendes Kriterium zur Bestimmung der dekorativen Wirkung der Oberflächengüte von schwarzgefärbten Profilen wurden die verdichteten Oberflächen durch ein Panel erfahrener Fachleute visuell begutachtet. Die nachfolgende Tabelle gibt unter anderem die Oberflächengüte der Beurteilung durch das Panel von Fachleuten auf dem Gebiet der dekorativen Oberflächentechnik wieder (siehe "Beurteilung").

### Vergleichsbeispiel 1

Unter Verwendung von 2 g/l einer wäßrigen Lösung, enthaltend 0,7 % des Pentanatriumsalzes der Cyclohexan-hexacarbonsäure, wurde bei einem pH-Wert im Bereich von 5,8 bis 6 im Verlauf von 60, 40 und 20 min verdichtet. Die nachfolgende Tabelle gibt die erhaltenen Werte wieder.

### Vergleichsbeispiel 2

Unter Verwendung von 2 g/l einer wäßrigen Lösung, enthaltend 0,7 % des Pentanatriumsalzes der Cyclohexan-hexacarbonsäure, wurde bei einem pH-Wert im Bereich von 7,0 bis 7,5 im Verlauf von 60, 40 und 20 min verdichtet.

### Beispiel 1

Unter Verwendung von 2 g/l einer Lösung, enthaltend 0,8 % 1.1-Diphosphonopropan-2.3-dicarbonsäure (94,2 %ig) und 15 % Ammoniumacetat, wurde bei einem pH-Wert im Bereich von 5,8 bis 6,2 im Verlauf von 60, 40 und 20 min verdichtet. Die nachfolgende Tabelle gibt die erhaltenen Werte wieder.

### Beispiel 2

Unter Verwendung von 2 g/l einer wäßrigen Lösung, enthaltend 0,8 % 1.1-Diphosphonopropan-2.3-dicarbonsäure (94,2 %ig) und 5 % Triethanolamin, wurde wie oben angegeben verdichtet. Die erhaltenen Werte sind der Tabelle zu entnehmen.

### Beispiel 3

Unter Verwendung von 2 g/l einer wäßrigen Lösung, enthaltend 0,7 % 1-Phosphonopropan-1.2.3-tricarbonsäure und 15 % Ammoniumacetat, wurde wie oben beschrieben verdichtet. Die nachfolgende Tabelle gibt die erhaltenen Werte wieder.

### Beispiel 4

Unter Verwendung von 2 g/l einer wäßrigen Lösung, enthaltend 0,7 % 1-Phosphonopropan-1.2.3-tricarbonsäure und 5 % Triethanolamin, wurde wie oben beschrieben verdichtet. Die nachstehende Tabelle gibt die erhaltenen Werte wieder.

### Vergleichsbeispiel 3

Unter Verwendung von 2 g/l einer wäßrigen Lösung, enthaltend 1,3 % 2-Phosphonobutan-1,2,4-tricarbonsäure (50 %ig) und 15 % Ammoniumacetat, wurde wie oben angegeben verdichtet. Die nachstehende Tabelle gibt die erhaltenen Werte wieder.

### Vergleichsbeispiel 4

Unter Verwendung von 2 g/l einer wäßrigen Lösung, enthaltend 1,3 % 2-Phosphonobutan-1,2,4-tricarbonsäure (50 %ig) und 5 % Triethanolamin, wurde wie oben angegeben verdichtet. Die nachstehende Tabelle gibt die erhaltenen Werte wieder.

Die erfindungsgemäßen Beispiele 1 bis 4 wurden wiederholt, wobei den Lösungen zu Beginn des Verdichtungsprozesses soviel einer wäßrigen Aluminiumsulfat-Lösung zugegeben wurde, daß eine Konzentration von 1 ppm an Aluminium-Ionen in denselben resultierte. Auf diese Weise wurde ein Irisieren der so behandelten Oberflächen wirksam verhindert.

Der Tabelle ist zu entnehmen, daß die erfindungsgemäßen Verdichtungsrezepturen eine ausgesprochen gute Oberflächengüte aufwiesen. Weiterhin ist bedeutsam, daß bei kürzerer Verdichtungszeit verbesserte Oberflächengüten erzielt werden konnten. Dies bewirkt eine große Energieeinsparung, da die Verdichtung in praktisch siedenden wäßrigen Lösungen durchgeführt wurde.

## Patentansprüche

1. Verfahren zum Verdichten von dekorativen anodisierten Oxidschichten auf Oberflächen von Aluminium und Aluminiumlegierungen in wäßrigen, Phosphonsäuren oder deren Alkalimetall- und/oder Alkanolaminsalze enthaltenden Lösungen mit einem pH-Wert im Bereich von 5,5 bis 8,5 bei Temperaturen zwischen 80 °C und der Siedetemperatur, dadurch gekennzeichnet, daß die Phosphonsäuren ausgewählt sind aus 1-Phosphonopropan-1.2.3.-tricarbonsäure und/oder 1.1-Diphosphonopropan-2.3-dicarbonsäure.

2. Verfahren nach Anspruch 1, dadurch gekennzeichnet, daß die Lösungen einen pH-Wert im Bereich von 5,5 bis 6,5 aufweisen.

3. Verfahren nach Anspruch 2, dadurch gekennzeichnet, daß man den pH-Wert der Lösungen durch Zugabe von Essigsäure und Ammoniak und/oder von Essigsäure und Kaliumhydroxid einstellt.

4. Verfahren nach einem der Ansprüche 2 oder 3, dadurch gekennzeichnet, daß man den Lösungen Ammoniumacetat und/oder Kaliumacetat zufügt.

5. Verfahren nach Anspruch 1, dadurch gekennzeichnet, daß die Lösungen einen pH-Wert im Bereich von oberhalb 6,5 bis 8,5, vorzugsweise im Bereich von 7,0 bis 7,5, aufweisen.

6. Verfahren nach Anspruch 5, dadurch gekennzeichnet, daß man den pH-Wert der Lösungen durch Zugabe von Essigsäure und Triethanolamin und/oder von Essigsäure und Kaliumhydroxid einstellt.

7. Verfahren nach einem der Ansprüche 5 oder 6, dadurch gekennzeichnet, daß man den Lösungen Triethanolammoniumacetat und/oder Kaliumacetat zufügt.

8. Verfahren nach einem der Ansprüche 1 bis 7, dadurch gekennzeichnet, daß die Lösungen 0,003 bis 0,1 g/l 1-Phosphonopropan-1,2,3-tricarbonsäure und/oder 1,1-Diphosphonopropan-2,3-dicarbonsäure enthalten.

9. Verfahren nach einem der Ansprüche 1 bis 7, dadurch gekennzeichnet, daß die Lösungen 0,005 bis 0,025 g/l 1-Phosphonopropan-1,2,3-tricarbonsäure und/oder 1,1-Diphosphonopropan-2,3-dicarbonsäure enthalten.

10. Verfahren nach einem der Ansprüche 1 bis 9, dadurch gekennzeichnet, daß man zu Beginn den Lösungen mindestens 1 ppm an Aluminium-Ionen zugibt.

## Claims

1. A process for sealing decorative anodized oxide coatings on surfaces of aluminium and aluminium alloys in aqueous solutions containing phosphonic acids or alkali metal and/or alkanolamine salts thereof with a pH value of 5.5 to 8.5 at temperatures between 80°C and the boiling temperature, characterized in that the phosphonic acids are selected from 1-phosphonopropane-1,2,3-tricarboxylic acid and/or 1,1-diphosphonopropane-2,3-dicarboxylic acids.

2. A process as claimed in claim 1, characterized in that the solutions have a pH value of 5.5 to 6.5.

3. A process as claimed in claim 2, characterized in that the pH value of the solutions is adjusted by addition of acetic acid and ammonia and/or acetic acid and potassium hydroxide.

4. A process as claimed in claim 2 or 3, characterized in that ammonium acetate and/or potassium acetate is/are added to the solutions.

5. A process as claimed in claim 1, characterized in that the solutions have a pH value in the range above 6.5 to 8.5 and preferably in the range from 7.0 to 7.5.

6. A process as claimed in claim 5, characterized in that the pH value of the solutions is adjusted by addition of acetic acid and triethanolamine and/or acetic acid and potassium hydroxide.

7. A process as claimed in claim 5 or 6, characterized in that triethanolammmonium acetate and/or potassium acetate is/are added to the solutions.

8. A process as claimed in any of claims 1 to 7, characterized in that the solutions contain 0.003 to 0.1 g/l 1-phosphonopropane-1,2,3-tricarboxylic acid and/or 1,1-diphosphonopropane-2,3-dicarboxylic acid.

9. A process as claimed in any of claims 1 to 7, characterized in that the solutions contain 0.005 to 0.025 g/l 1-phosphonopropane-1,2,3-tricarboxylic acid and/or 1,1-diphosphonopropane-2,3-dicarboxylic acid.

10. A process as claimed in any of claims 1 to 9, characterized in that at least 1 ppm aluminium ions are added to the solutions at the beginning.

## Revendications

1. Procédé de compaction de couches d'oxydes anodisées décoratives sur les surfaces d'aluminium ou d'alliages d'aluminium dans des solutions aqueuses d'acides phosphoniques ou de leurs sels de métaux alcalins et/ou d'alcanolamines, avec une valeur de pH comprise dans la gamme de 5,5 à 8,5 à des températures comprises entre 80°C et la température d'ébullition, caractérisé en ce que les acides phosphoniques sont choisis dans le groupe formé de l'acide 1-phosphonopropane-1,2,3-tricarboxylique et/ou de l'acide 1,1-diphosphonopropane-2,3-dicarboxylique.

2. Procédé selon la revendication 1, caractérisé en ce que les solutions présentent une valeur de pH comprise dans la gamme de 5,5 à 6,5.

3. Procédé selon la revendication 2, caractérisé en ce que l'on règle la valeur du pH des solutions par addition d'acide acétique et d'ammoniaque et/ou d'acide acétique et d'hydroxyde de potassium.

4. Procédé selon l'une des revendications 2 ou 3, caractérisé en ce que l'on ajoute aux solutions de l'acétate d'ammonium et/ou de l'acétate de potassium.

5. Procédé selon la revendication 1, caractérisé en ce que les solutions présentent une valeur de pH comprise dans la gamme supérieure à 6,5 et allant jusqu'à 8,5 et comprise de préférence entre 7,0 et 7,5.

6. Procédé selon la revendication 5, caractérisé en ce que l'on règle la valeur de pH des solutions par addition d'acide acétique et de triéthanolamine et/ou d'acide acétique et d'hydroxyde de potassium.

7. Procédé selon l'une des revendications 5 ou 6, caractérisé en ce que l'on ajoute aux solutions de l'acétate de triéthanolammonium et/ou de l'acétate de potassium.

8. Procédé selon l'une des revendications 1 à 7, caractérisé en ce que les solutions contiennent de 0,003 à 0,1 g/l d'acide 1-phosphonopropane-1,2,3-tricarboxylique et/ou d'acide 1,1-diphosphonopropane-2,3-dicarboxylique.

9. Procédé selon l'une des revendications 1 à 7, caractérisé en ce que les solutions contiennent de 0,005 à 0,025 g/l d'acide 1-phosphonopropane-1,2,3-tricarboxylique et/ou d'acide 1,1-diphosphonopropane-2,3-dicarboxylique.

10. Procédé selon l'une des revendications 1 à 9, caractérisé en ce que l'on ajoute au moins 1 ppm d'ions aluminium aux solutions dès le début de l'opération.
